# EUROPÄISCHE PATENTSCHRIFT

(11) **EP 2 668 333 B1**
(45) Veröffentlichungstag und Bekanntmachung des Hinweises auf die Patenterteilung: **29.10.2014**
(21) Anmeldenummer: 12700713.6
(22) Anmeldetag: 25.01.2012
(51) Int. Cl.: D21H 11/00, D21H 17/09, D21H 21/00, D21H 21/02, D21H 21/04

(54) **VERFAHREN ZUR HERSTELLUNG EINES PAPIERERZEUGNISSES**
METHOD FOR PRODUCING A PAPER PRODUCT
PROCÉDÉ DE FABRICATION D'UN PRODUIT DE TYPE PAPIER

(30) Priorität: 25.01.2011 EP 11152045
(43) Veröffentlichungstag der Anmeldung: 04.12.2013
(73) Patentinhaber: BASF SE, 67056 Ludwigshafen (DE)
(72) Erfinder: FASSBENDER, Stefan, 67346 Speyer (DE); LESSIG, Christoph, 85221 Dachau (DE)
(86) Internationale Anmeldenummer: PCT/EP2012/051071
(87) Internationale Veröffentlichungsnummer: WO 2012/101137

(56) Entgegenhaltungen:
- JP-A- 7 330 514
- US-A1- 2005 217 817

## Beschreibung

Die vorliegende Erfindung betrifft ein Verfahren zur Herstellung von Papiererzeugnissen, wie Papier, Pappe und Karton, umfassend die Zugabe von Methansulfonsäure (MSA) zu einer wässrigen Zusammensetzung enthaltend mindestens einen Faserstoff zum Einstellen des pH-Wertes.

Ferner betrifft die vorliegende Erfindung die Verwendung von Methansulfonsäure bei der Herstellung eines Papiererzeugnisses, insbesondere zum Einstellen des pH-Wertes einer wässrigen Zusammensetzung enthaltend mindestens einen Faserstoff im so genannten Konstantteil der Papier- beziehungsweise Kartonmaschine.

Papier bzw. Papiererzeugnis im Sinne der vorliegenden Erfindung bezeichnen flächige Erzeugnisse aus Fasern, insbesondere aus chemisch oder mechanisch freigelegten Pflanzenfasern, welche durch Entwässerung einer Faserstoff-Suspension mit Hilfe mindestens eines Siebes meist unter Zusatz von Füllstoffen und weiteren Additiven gebildet werden.

Generell umfasst die Herstellung von Papiererzeugnissen auf modernen Papier- beziehungsweise Kartonmaschinen die Entwässerung einer Faserstoff-Suspension, zum Beispiel einer Zellstoff-, Holzstoff und/oder Altpapier-Suspension, auf mindestens einem sich bewegenden Sieb unter Bildung einer Papierbahn. Unter dem Begriff Papier- bzw. Kartonmaschine werden üblicherweise die folgenden Aggregate zusammengefasst: Konstantteil, Stoffauflauf, Siebpartie, Pressenpartie, Trockenpartie, Leimpresse (Oberflächenleimung), Filmpresse, Glättzylinder, Glättwerk, Online-Kalander, Online-Streichaggregat und Aufrollung. Oftmals umfasst die Herstellung von Papiererzeugnissen nachgeschaltete Schritte der Oberflächenbehandlung (z.B. Kalandrieren, Streichen) und die Ausrüstung (z.B. Rollenschneiden, Formatschneiden, Verpacken). Eine allgemeine Beschreibung der Verfahrensschritte und Anlagenteile bei der Herstellung von Papiererzeugnissen ist beispielsweise in "Papiermacher Taschenbuch , 8. Auflage, Dr. Curt Haefner-Verlag GmbH, Heidelberg" beschrieben.

Im so genannten konstanten Teil (Konstantteil) wird die Faserstoff-Suspension für die nachfolgende Blattbildung in der Siebpartie maschinenfertig gemacht. Hier wird beispielsweise die End- bzw. Ausgleichsmahlung des Faserstoffs durchgeführt, die Stoffmengen und Stoffdichten reguliert, sowie die Regelung der Strömungsgeschwindigkeiten durchgeführt. Innerhalb des Konstantteiles kann zudem das Zudosieren von Füllstoffen, Prozesschemikalien und/oder Funktionschemikalien erfolgen. Als Konstantteil bezeichnet man in der Regel alle Anlagenteile und Rohrleitung zwischen der Mischund Maschinenbütte und dem Stoffauflauf der Papier- bzw. Kartonmaschine. Im Konstantteil der Papier- bzw. Kartonmaschine erfolgt in der Regel auch das Einstellen des pH-Wertes der Faserstoff-Suspension.

Im Stoffauflauf wird die Fasersuspension mit einer Stoffdichte von in der Regel weniger als 1,4 % auf mindestens ein sich bewegendes Endlossieb (Maschinensieb) aufgebracht. In der nachfolgenden so genannten Siebpartie entwässert die Faserstoff-Suspension bis etwa zu einer Stoffdichte von 12 bis 24 % (unterstützt beispielsweise durch das Anlegen von Vakuum oder Druck) und die Fasern verfilzen zu einem noch nassen Faservlies (Blattbildung). Dieses Faservlies wird dann zum Beispiel mit Hilfe eines Abnahmefilzes (Filzband) vom Sieb abgenommen und in die anschließenden Nasspressen geleitet, wo die Stoffdichte weiter auf bis etwa 50 % erhöht wird.

Danach wird in der Regel das Faservlies in der so genannten Trockenpartie mittels Trockenzylindern getrocknet. Für bestimmte Verwendungszwecke kann das Papier noch weiteren Bearbeitungsschritten (z.B. Glätten, Streichen, Kalandrieren) unterworfen werden.

Die zur Papier- oder Kartonherstellung genutzten Faserstoff-Suspensionen enthalten meist neben Fasern Füllstoffe, insbesondere anorganische Füllstoffe wie Kalziumkarbonat, Kaolin, Titandioxid, Bariumsulfat und mehrere Prozess- und/oder Funktionschemikalien, wie zum Beispiel Leimungsmittel zur Erhöhung der Hydrophilie und der Bedruckbarkeit des Papiers, sowie z.B. Retentionshilfsmittel, Entwässerungshilfsmittel, Farbstoffe, optische Aufheller, Nassfestmittel, Trockenverfestiger, Entschäumer, Biozid.

Als Faserstoffe für die Herstellung von Papiererzeugnissen kommen generell Primärfaserstoffe sowie Sekundärfaserstoffe in Frage. Als Primärfaserstoffe kommen insbesondere holzfreie Faserstoffe, insbesondere Zellstoffe wie Sulfatzellstoff (SA) (auch Kraftzellstoff genannt), Sulfathalbzellstoff, Sulfitzellstoff (SI) von Laub- und/oder Nadelhölzern zum Einsatz. Es können aber auch holzhaltige Faserstoffe, insbesondere Holzstoffe wie Holzschliff (HS) (auch stone groundwood SGW genannt), Druckschliff (pressurized groundwood PGW), Refiner Holzstoff (refiner mechanical pulp RMP), thermomechanischer Holzstoff (thermo mechanical pulp TMP), thermomechanischer Holzstoff mit chemischer Vorbehandlung (chemical thermal mechanical pulp CTMP) und thermomechanischer Holzstoff mit Natronlauge-Peroxid-Vorbehandlung (BCTMP) in Frage. Unter Sekundärfaserstoffe fallen verschiedene Altpapiersorten, die im Recycling der Papier-/ Karton- und Pappenerzeugung zurückgeführt werden, sowie deinkte Altpapiere (Deinked pulp DIP). DIP wird durch einen Altpapier-Aufbereitungsprozess hergestellt, wobei ein großer Teil der Druckfarben aus der Faserstoff-Suspension entfernt wird. Beim Deinking-Prozess wird gängigerweise das aufgeschlämmte, zerfaserte Altpapier mit Natronlauge, Wasserglas, Komplexbildner, Tensid und Wasserstoffperoxid versetzt. Die Druckfarben lösen sich von der Faseroberfläche und werden mittels Flotation aus der Faserstoff-Suspension ausgetragen.

Holzstoff, wie Holzschliff, Druckschliff, TMP, RMP, aber auch Zellstoff werden üblicherweise bei der Herstellung und/oder vor dem Einsatz gebleicht. Man unterscheidet in der Regel oxidative und reduktive Bleichstufen, wobei diese Bleichstufen oftmals in Bleichsequenzen kombiniert werden. Häufig umfasst das Bleichen eine Behandlung mit Wasserstoffperoxid unter alkalischen Bedingungen. Schließt das Bleichverfahren mit einer alkalischen Stufe ab, ist in der Regel ein Absäuern der Faserstoff-Suspension notwendig. Um den für die Papierherstellung notwendigen pH-Wert einzustellen ist daher in der Regel die Zugabe einer Säure zur Regulierung des pH-Wertes notwendig.

Im Allgemeinen unterscheidet man je nach pH-Wert, der zur Papierbildung eingesetzten Faserstoff-Suspension zwischen der herkömmlichen sauren Fahrweise (pH im Bereich von 4,5 bis 6,8) umfassend in der Regel die Zugabe von sauren Aluminiumsalzen und der neutralen Fahrweise im pH Bereich von 6,8 bis 10,8. Im Idealfall einer neutralen Fahrweise erfolgt die Einstellung des pH-Wertes auf einen Wert zwischen 7,0 bis 7,5. In den letzten Jahrzehnten hat sich die neutrale Fahrweise mehr und mehr durchgesetzt, insbesondere da hierbei der Einsatz von Kalziumkarbonat (CaCO₃) als Füllstoff möglich ist, zum Beispiel in Form von gemahlenem Kalziumkarbonat (grinded calcium carbonate GCC) oder gefälltem Kalziumkarbonat (precipitated calcium carbonate PCC).

Der pH-Wert der Faserstoff-Suspension ist von entscheidender Bedeutung für die Papierherstellung und beeinflusst unmittelbar das Laufverhalten der Papier- bzw. Kartonmaschine. Ein hoher pH-Wert führt zu einer verstärkten Quellung der Fasern und erschwert die Entwässerung der Faserstoff-Suspension. Die genaue und zuverlässige Einstellung des pH-Wertes trägt weiterhin dazu bei, den Weißgrad der Papiererzeugnisse zu erhalten und eine Vergilbung durch Alkalien zu vermeiden. Die Auswahl an geeigneten Säuren für die Einstellung des pH-Werts im Rahmen der Herstellung von Papiererzeugnissen ist sehr begrenzt. Aufgrund der Anforderungen an Verfügbarkeit, Preis und Stabilität wählt der der Fachmann aus einer sehr begrenzten Anzahl an Säuren, die für die Papierherstellung in Frage kommen aus. Im Stand der Technik ist der Einsatz von Phosphorsäure bzw. einer Kombination von Phosphorsäure und Phosphonaten oder der Einsatz von Kohlendioxid zur pH-Wert Einstellung beschrieben. Weiterhin ist der Einsatz von Schwefelsäure und/oder Bisulfit zur Einstellung des pH-Wertes bei der Papierherstellung bekannt. Zudem ist beschrieben, dass sich der pH-Wert einer Faserstoff-Suspension durch Zugabe eines Elektrolyten, wie Aluminiumsulfat, Aluminiumnitrat, Polyaluminiumchlorid (PAC) und Aluminiumhydroxidchlorid, einstellen lässt.

Das Dokument WO 98/56988 beschreibt ein Verfahren zur Stabilisierung des pH-Wertes einer Pulpe Suspension für die Papierherstellung unter Verwendung einer Kombination eines Alkalimetallhydroxides und Kohlendioxid.

Das Dokument US 2010/0175839 beschreibt ein mehrstufiges Verfahren zur Einstellung des pH-Wertes einer Zellstoffsuspension, wobei der Zellstoff mindestens zweimal mit Kohlendioxid und mindestens einmal mit einer starken Säure, z.B. Schwefelsäure, schweflige Säure oder Bisulfit, behandelt wird und wobei ein Schritt zur Carbonat-Entfernung umfasst ist.

Das Dokument WO 2009/003770 offenbart ein Verfahren zur Papierherstellung, wobei eine Faserstoff-Suspension enthaltend einen mechanischen Holzstoff einer Säure-Base-Behandlung zur Vermeidung einer Erniedrigung der Weiße unterzogen wird. Dabei wird die Faserstoff-Suspension zunächst mit einer starken Säure, insbesondere Schwefelsäure, schwefliger Säure, Salzsäure und Bisulfit, und anschließend mit einer schwachen Base (z.B. ein Alkalimetall-Bicarbonat oder Alkalimetall-Carbonat) behandelt.

Durch den Einsatz von Phosphorsäure und Phosphonaten, wie im Stand der Technik beschrieben, kommt es vermehrt zur Bildung und Ablagerung von Calciumphosphaten in verschiedenen Teilen der Papiermaschine. Als Folge von Reinigungszeiten kommt es so vermehrt zum Stillstand der Papier- bzw. Kartonmaschine.

Um den Ausstoß von Papier bzw. Pappe zu erhöhen, arbeiten viele moderne Papiermaschinen bei sehr hohen Geschwindigkeiten von bis zu 1.800 Meter pro Minute und Produktionsmengen bis zu 1000 t Papier pro 24 h. Ein Stillstand der Papier bzw. Kartonmaschine und die vermehrte Produktion von Ausschuss sind daher die entscheidenden Faktoren für die Effizienz und Wirtschaftlichkeit des Herstellungsverfahrens.

Des Weiteren belasten Phosphorverbindungen die Abwasser-Reinigungsanlagen der Papierfabriken, welche in der Regel im Gegensatz zu kommunalen Kläranlagen über keine Phosphoreliminierung verfügen.

Problematisch beim Einsatz von Kohlendioxid zur pH-Wert Regulierung von Faserstoff-Suspensionen ist insbesondere das Ausgasen von Kohlendioxid im Siebwasserkreislauf sowie die damit verbundenen Schwankungen im pH-Wert. Zudem erfordert die Dosierung des gasförmigen Additivs Kohlendioxid aufwändigere Dosiervorrichtungen.

Der vorliegenden Erfindung liegt somit die Aufgabe zugrunde, ein pH-regulierendes Additives, insbesondere eine Säure, für Faserstoff-Suspensionen bei der Papierherstellung bzw. ein verbessertes Verfahren zur Papierherstellung bereitzustellen. Das Verfahren sollte zum einen alle abwasserrelevanten und umwelttechnischen Anforderungen erfüllt sowie eine effiziente, einfache und kostengünstig durchzuführende Verfahrensführung ermöglicht. So sollte beispielsweise eine einfache Dosierung, eine geringes Einbringen von zusätzlicher Salzfracht in das Sieb- bzw. Abwasser der Papiermaschine sowie ein gutes Entwässerungsverhalten der Faserstoff-Suspension gewährleistet sein.

Es wurde überraschenderweise gefunden, dass sich der pH-Wert von Faserstoff-Suspensionen bei der Papierherstellung durch Zugabe von Methansulfonsäure (MSA) besonders effektiv einstellen lässt.

Methansulfonsäure weist einen pKₛ-Wert von etwa -0,6 auf und stellt somit eine starke bis sehr starke Säure dar. Methansulfonsäure wirkt allgemein nicht oxidierend und zeichnet sich insbesondere durch Hitze- und Hydrolysebeständigkeit aus. Methansulfonate werden beispielsweise in Wasch- und Reinigungsmitteln eingesetzt. Methansulfonsäure findet weiterhin Anwendung in sauren Galvanisierungslösungen für Metallbeschichtungen.

Die vorliegende Anmeldung ist gerichtet auf ein Verfahren zur Herstellung eines Papiererzeugnisses, wie Papier, Pappe und Karton, enthaltend die folgenden Schritte:
a) Bereitstellen einer wässrigen Zusammensetzung enthaltend mindestens einen Faserstoff;
b) Zugabe von Methansulfonsäure zu der wässrigen Zusammensetzung enthaltend mindestens einen Faserstoff zur Einstellen des pH-Wertes;
c) Entwässerung der wässrigen Zusammensetzung enthaltend mindestens einen Faserstoff.

Der Einsatz von Methansulfonsäure ist insbesondere mit den folgenden Vorteilen verbunden:
Methansulfonsäure ist biologisch leicht abbaubar und halogenfrei und entlastet somit die Abwasserbehandlung des Herstellungsverfahrens. Zudem entsteht keine bzw. eine deutlich geringere Phosphor- bzw. Phosphatbelastung im Abwasser der Papier- bzw. Kartonmaschine.
Es bilden sich keine bzw. weniger Ablagerungen, wie z.B. Calciumphosphat, in den Anlagenteilen der Papier- bzw. Kartonmaschine.
Aufgrund der hohen Säurekonstante von Methansulfonsäure sind vergleichsweise niedrige Zugabemengen notwendig. Die Salzfracht von Prozesswässern bei der Papierherstellung kann somit vermindert werden.
Wirtschaftlichkeit/Effizienz des Herstellungsverfahrens wird verbessert.
Methansulfonsäure ist farb- und geruchlos und zudem in hochreiner Qualität verfügbar, daher erfolgt keine Belastung des Herstellungssystems (Prozesswasser, Abwasser, Kreislaufwasser, Papiererzeugnisse) mit Fremdstoffen. Daher ist Methansulfonsäure insbesondere zum Einsatz bei der Herstellung von Papiererzeugnissen (z.B. Verpackungsmaterialien) geeignet, die im Lebensmittelbereich verwendet werden.
Methansulfonsäure weist eine hohe thermische Stabilität auf, hat einen geringen Dampfdruck, ist hydrolysebeständig und unbegrenzt mit Wasser mischbar, daher sind Handhabung und Dosierung einfach.
Methansulfonsäure ist halogenfrei und weist etwa im Vergleich zu Schwefelsäure eine geringe Korrosivität auf.

Durch den Einsatz vom Methansulfonsäure lässt sich somit die Wirtschaftlichkeit der Herstellung von Papiererzeugnissen deutlich verbessern.

Papier bzw. Papiererzeugnis im Sinne der vorliegenden Erfindung bezeichnen flächige Erzeugnisse aus Fasern, insbesondere aus chemisch oder mechanisch freigelegten Pflanzenfasern, welche durch Entwässerung einer Faserstoff-Suspension mit Hilfe mindestens eines Siebes meist unter Zusatz von Füllstoffen und weiteren Additiven gebildet werden. Als Additive unterscheidet man in der Regel Prozesschemikalien (z.B. Biozide, Entlüfter, Retentionshilfsmittel) und Funktionschemikalien (z.B. Farbstoffe, optische Aufheller, Nassfestmittel). Unter Papier bzw. Papiererzeugnissen im Sinne der vorliegenden Erfindung sind insbesondere grafische Papiere, Bürokommunikationspapiere, Verpackungspapiere, Hygienepapiere und Spezialpapiere zu verstehen. Als grafische Papiere im Sinne der Erfindung sind alle Papiere zu verstehen, die zum Bedrucken beispielsweise im Flexodruck, Hochdruck, Offset-Druck oder Tiefdruck Verwendung finden, z.B. Zeitungsdruckpapiere. Unter Bürokommunikationspapieren sind Schreib-, Druck- und Kopierpapiere zu verstehen, z.B. Fotodruck- und Digitaldruckpapiere. Unter Verpackungspapieren sind Papiere, Karton und Pappe für Verpackungszwecke zu verstehen, z.B. Wellpappe. Hygienepapiere im Sinne der Erfindung sind Papiere mit hohem spezifischem Volumen und hoher Saugkraft, die typischerweise im Sanitär- und Küchenbereich oder im industriellen Bereich Anwendung finden. Der Ausdruck Spezialpapiere bezeichnet Papiere und Pappen für spezielle technische Verwendungszwecke, beispielsweise Dekorpapiere und Filterpapiere.

Papiererzeugnisse können je nach ihrer flächenbezogenen Masse in Papier, Pappe und ggf. Karton klassifiziert werden. Gemäß DIN 6730 spricht man bei einer flächenbezogenen Masse von kleiner gleich 225 g/m² von Papier und größer 225 g/m² von Pappe. Oft werden auch Papiererzeugnisse mit einer flächenbezogenen Masse im Bereich von 7 bis 150 g/m² als Papier, im Bereich von 150 bis 600 g/m² als Karton und ab 600 g/m² als Pappe bezeichnet. Typischerweise bestehen Karton und Pappe überwiegend aus mehreren Lagen.

Insbesondere betrifft die vorliegende Erfindung ein Verfahren wie oben beschrieben, dadurch gekennzeichnet, dass bei Entwässerung der wässrigen Zusammensetzung (Schritt c) ein Faservlies gebildet wird, welches in einem oder mehreren weiteren Verfahrensschritt(en) gepresst und/oder getrocknet wird.

Insbesondere handelt es sich bei der wässrigen Zusammensetzung um eine Suspension (Aufschlämmung) eines Faserstoffes in Wasser. In der wässrigen Zusammensetzung können weitere gelöste, kolloidal gelöste oder feste Bestandteile enthalten sein. Insbesondere handelt es sich um dem Fachmann bekannte Bestandteile, welche im Rahmen der Herstellung von Papiererzeugnissen eingesetzt werden bzw. anfallen.

Der Faserstoff kann insbesondere ausgewählt werden aus:
- Zellstoff (ZS), wie Sulfatzellstoff (SA) (auch Kraftzellstoffstoff genannt), Sulfathalbzellstoff, Sulfitzellstoff (SI);
- Holzstoff, wie Holzschliff (HS) (auch Steinschliff oder stone groundwood SGW genannt), Druckschliff (pressurized groundwood PGW), Refiner Holzstoff (refiner mechanical pulp RMP), thermomechanischem Holzstoff (thermo mechanical pulp TMP), thermomechanischem Holzstoff mit chemischer Vorbehandlung (chemical thermal mechanical pulp CTMP), thermomechanischem Holzstoff mit Natronlauge/Peroxid-Vorbehandlung (BCTMP);
- Sekundärfaserstoff, wie Altpapier (AP) und deinktes Altpapier (deinked pulp DIP).

Als Faserstoffe können insbesondere oben beschriebene gebleichte und/oder ungebleichte Zellstoffe und/oder Faserstoffe aus Laub- oder Nadelhölzern verwendet werden. Bevorzugt wird Buchen-Sulfitzellstoff und/oder Langfaser-Sulfatzellstoff eingesetzt.

Insbesondere enthält die wässrige Zusammensetzung mindestens einen Faserstoff ausgewählt aus der Gruppe bestehend aus Sulfatzellstoff (SA), Sulfathalbzellstoff, Sulfitzellstoff (SI), Holzschliff (HS), Druckschliff (PGW), Refiner Holzstoff (RMP), thermomechanischem Holzstoff (TMP), thermomechanischem Holzstoff mit chemischer Vorbehandlung (CTMP), thermomechanischem Holzstoff mit Natronlauge/Peroxid-Vorbehandlung (BCTMP), Altpapier (AP) und deinktem Altpapier (DIP).

In einer bevorzugten Ausführungsform wird als Faserstoff mindestens ein Sekundärfaserstoff, insbesondere Altpapier und/oder deinktes Altpapier (DIP) eingesetzt.

Insbesondere bevorzugt enthält die wässrige Zusammensetzung mindestens einen Faserstoff, der alkalisch oxidativ gebleicht wurde.

Bevorzugt weist die wässrige Zusammensetzung enthaltend mindestens einen Faserstoff eine Stoffdichte von 0,01 bis 5 %, bevorzugt 0,1 bis 5 %, insbesondere bevorzugt von 0,2 bis 1,4 % auf.

Als Stoffdichte einer wässrigen Zusammensetzung enthaltend mindestens einen Faserstoff (Faserstoff-Suspension) wird der Prozentsatz der Trockenmasse der abfiltrierbaren Feststoffe in der Zusammensetzung in Bezug auf die Masse der gesamten Zusammensetzung verstanden. Gängigerweise wird die Trockenmasse als absolute Trockenmasse (atro) oder als Trockenmasse bei Trocknung unter Normbedingungen (ofentrocken, otro) angegeben. Die Bestimmung der Stoffdichte von Faserstoff-Suspensionen wird beispielsweise in DIN 54359 (EN ISO 4119) beschrieben.

Als weitere Bestandteile kann die wässrige Zusammensetzung mindestens ein übliches dem Fachmann bekanntes Additive (Prozess- und Funktionschemikalien) enthalten. Das Additiv kann ausgewählt werden aus
Prozesschemikalien, wie
   - Elektrolyt, beispielsweise Aluminiumsulfat, Aluminiumnitrat, Polyaluminiumchlorid (PAC), Aluminiumhydroxidchlorid, anorganische Fällungsmittel
   - Organischem Fällungsmittel
   - Biozid (z.B. Schleimbekämpfungsmittel)
   - Entlüfter
   - Entschäumer
   - Dispergiermittel
   - Adsorbiermittel (z.B. Talkum)
   - Fixiermittel (z.B. kurzkettige kationische Polymere)
   - Retentionshilfsmittel (z.B. langkettige anionische und kationische Polymere, teilweise auch vernetzt)
   - Entwässerungsbeschleuniger
   und Funktionschemikalien, wie
   • Farbstoff
   • Optischem Aufheller
   • Masseleimungsmittel (Harzleim, AKD, ASA, Polymerleimungsmittel)
   • Oberflächenleimungsmittel
   • Nassfestmittel
   • Trockenverfestiger
   • internal wet web strength polymer (IWWS)

Insbesondere enthält die wässrige Zusammensetzung zusätzlich mindestens ein weiteres Additiv ausgewählt aus der Gruppe bestehend aus Aluminiumsulfat, Aluminiumnitrat, Polyaluminiumchlorid (PAC), Aluminiumhydroxidchlorid, organischem Fällungsmittel, Biozid, Entlüfter, Entschäumer, Dispergiermittel, Adsorbiermittel, Fixiermittel, Retentionshilfsmittel, Enfinrässerungsbeschleuniger, Farbstoff, optischem Aufheller, Masseleimungsmittel, Nassfestmittel, Trockenverfestiger und internal wet web strength polymer (IWWS).

Bevorzugt enthält die wässrige Zusammensetzung zusätzlich mindestens einen anorganischen Füllstoff ausgewählt aus der Gruppe bestehend aus gemahlenem Kalziumkarbonat (grinded calcium carbonate GCC), gefälltem Kalziumkarbonat (precipitated calcium carbonate PCC), Kaolin, Titandioxid und Bariumsulfat, bevorzugt ausgewählt aus der Gruppe bestehend aus gemahlenem Kalziumkarbonat (GCC) und gefälltem Kalziumkarbonat (PCC).

Die Einstellung des pH-Wertes einer wässrigen Zusammensetzung enthaltend mindestens einen Faserstoff erfolgt insbesondere durch Zugabe von Methansulfonsäure bis zum Erreichen des gewünschten pH-Wertes bzw. des gewünschten pH-Bereichs. Dem Fachmann sind gängige Verfahren zur Kontrolle des pH-Wertes bekannt. Die Zugabemenge an Methansulfonsäure richtet sich nach Art der wässrigen Zusammensetzung enthaltend mindestens einen Faserstoff und deren Ausgangswert des pH-Werts sowie dem gewünschten pH-Zielwert.

Die Einstellung des pH-Wertes der wässrigen Zusammensetzung enthaltend mindestens einen Faserstoff kann durch Zugabe einer Mischung von Säuren enthaltend Methansulfonsäure erfolgen. Es ist weiterhin denkbar, eine Mischung aus Methansulfonsäure und Kohlendioxid oder eine Mischung von Säuren enthaltend Methansulfonsäure und Kohlendioxid einzusetzen. Insbesondere wird Methansulfonsäure als alleiniger Säure zur Einstellung und/oder Stabilisierung des pH-Werts zugegeben. Darüber hinaus ist denkbar die Einstellung bzw. Regulierung des pH-Wertes der wässrigen Zusammensetzung zusätzlich durch Zugabe einer dem Fachmann bekannten Base durchzuführen.

Die vorliegende Erfindung betrifft insbesondere ein Verfahren zur Herstellung eines Papiererzeugnisses wie oben beschrieben, dadurch gekennzeichnet, dass der pH-Wert der wässrigen Zusammensetzung enthaltend mindestens einen Faserstoff auf einen Wert im Bereich von 4 bis 11, insbesondere im Bereich von 4,5 bis 6,8, insbesondere im Bereich von 6,8 bis 10,8, eingestellt wird.

Betrifft das erfindungsgemäße Verfahren ein Verfahren zur Herstellung eines Papiererzeugnisses unter Verwendung der sauren Fahrweise wird durch Zugabe von Methansulfonsäure insbesondere ein pH-Wert im Bereich von 4,5 bis 6,8 eingestellt. Betrifft das erfindungsgemäße Verfahren ein Verfahren zur Herstellung eines Papiererzeugnisses unter Verwendung der so genannten neutralen Fahrweise (meist unter Einsatz von Kalziumkarbonat als Füllstoff), so wird bevorzugt der pH-Wert der wässrigen Zusammensetzung enthaltend mindestens einen Faserstoff auf einen Bereich von 6,8 bis 10,8; insbesondere von 7,0 bis 7,5 eingestellt.

Ferner kann das in der vorliegenden Anmeldung beschriebene Verfahren zur Herstellung eines Papiererzeugnisse weitere gängige Verfahrensschritte der Papier- bzw. Kartonherstellung enthalten, z. B. Schritte in der Stoffaufbereitung umfassend Dispergierung, Sortierung, Mahlung des Faserstoffes, der Trocknung nachgeschaltete Schritte, wie Kalandrieren, Streichen, Schneiden sowie Schritte betreffend das Ausrüsten.

Die Zugabe von Methansulfonsäure zu der wässrigen Zusammensetzung enthaltend mindestens einen Faserstoff kann an einem oder mehreren verschiedenen Verfahrensabschnitten des Herstellungsverfahrens des Papiererzeugnisses erfolgen. Insbesondere erfolgt die Zugabe von Methansulfonsäure zu der wässrigen Zusammensetzung enthaltend mindestens einen Faserstoff im Konstantteil einer Papiermaschine.

Als Konstantteil im Sinne der vorliegenden Erfindung bezeichnet man in der Regel alle Anlagenteile und Rohrleitung zwischen der Misch- und Maschinenbütte und dem Stoffauflauf der Papier- bzw. Kartonmaschine. Im so genannten konstanten Teil (Konstantteil) wird die Faserstoff-Suspension für die nachfolgende Blattbildung in der Siebpartie maschinenfertig gemacht. Hier wird beispielsweise die End- bzw. Ausgleichsmahlung des Faserstoffs durchgeführt, die Stoffmengen und Stoffdichten reguliert, sowie die Regelung der Strömungsgeschwindigkeiten durchgeführt. Im Konstantteil der Papier- bzw. Kartonmaschine erfolgt insbesondere eine gleichmäßige Verdünnung der wässrigen Zusammensetzung enthaltend mindestens einen Faserstoff (Faserstoff-Suspension) von etwa 3 bis 5 % Stoffdichte (Dickstoff) auf etwa 0,2 bis 1,4 % Stoffdichte. Zudem kann die Faserstoff-Suspension von Faserbündeln, Sand, Kunststoffen etc. gereinigt. Dies erfolgt insbesondere in der so genannten Stoff-Feinsortierung beispielsweise über Zentrifugal-, Druck- und/ oder Vibrationssortierer. Innerhalb des Konstantteiles kann zudem das Zudosieren von Füllstoffen, Prozesschemikalien und/oder Funktionschemikalien erfolgen. Im Konstantteil der Papier- bzw. Kartonmaschine erfolgt in der Regel auch das Einstellen des pH-Wertes der Faserstoff-Suspension.

Besonders bevorzugt erfolgt die Zugabe von Methansulfonsäure zum Einstellen des pH-Wertes vor, nach und/oder während der Stoff-Feinsortierung der wässrigen Zusammensetzung enthaltend mindestens einen Faserstoff. Die Stoff-Feinsortierung erfolgt insbesondere mittels gängiger Sortieraggregate, z.B. Zentrifugal-, Druck- und/oder Vibrationssortierer. Bevorzugt erfolgt die Zugabe von Methansulfonsäure vor dem letzten Sortieraggregat vor dem Stoffauflauf.

Generell lässt sich das erfindungsgemäße Verfahren zur Herstellung aller dem Fachmann bekannter Papiererzeugnisse einsetzen. Insbesondere betrifft das erfindungsgemäße Verfahren die Herstellung eines Papiererzeugnis ausgewählt aus graphischem Papier, Bürokommunikationspapier, Verpackungspapier, Karton, Pappe, Hygienepapier und Spezialpapier, bevorzugt ein Verfahren zur Herstellung eines graphischen Papiers oder eines Bürokommunikationspapier. In einer bevorzugten Ausführungsform betrifft die Erfindung ein Verfahren zur Herstellung eines Papiererzeugnisses, dadurch gekennzeichnet, dass das Papiererzeugnis ein Verpackungsmaterial für den Lebensmittelbereich ist.

Weiterhin ist die vorliegende Anmeldung gerichtet auf die Verwendung von Methansulfonsäure bei der Herstellung eines Papiererzeugnisses, wobei die Verwendung von Methansulfonsäure bei der Herstellung eines Papiererzeugnisses das Einstellen des pH-Wertes einer wässrigen Zusammensetzung enthaltend mindestens einen Faserstoff umfasst.

Insbesondere betrifft die erfindungsgemäße Verwendung von Methansulfonsäure die Herstellung von Papiererzeugnissen auf industriell gängigen Papier- und/oder Kartonmaschinen. Bevorzugt umfasst die Verwendung von Methansulfonsäure das Einstellen des pH-Wertes einer wässrigen Zusammensetzung enthaltend mindestens einen Faserstoff im Konstantteil einer Papier- und oder Kartonmaschine. Besonders bevorzugt kann die Methansulfonsäure vor dem Stoffauflauf verwendet werden.

Insbesondere betrifft die Erfindung die Verwendung von Methansulfonsäure bei der Herstellung eines Papiererzeugnisses ausgewählt aus graphischem Papier, Bürokommunikationspapier, Verpackungspapier, Karton, Pappe, Hygienepapier und Spezialpapier, insbesondere ein Verpackungsmaterial für den Lebensmittelbereich.

## Patentansprüche

1. Verfahren zur Herstellung eines Papiererzeugnisses enthaltend die folgenden Schritte:
a) Bereitstellen einer wässrigen Zusammensetzung enthaltend mindestens einen Faserstoff;
b) Zugabe von Methansulfonsäure zu der wässrigen Zusammensetzung enthaltend mindestens einen Faserstoff zum Einstellen des pH-Wertes;
c) Entwässerung der wässrigen Zusammensetzung enthaltend mindestens einen Faserstoff.

2. Verfahren gemäß Anspruch 1, **dadurch gekennzeichnet, dass** bei Entwässerung der wässrigen Zusammensetzung (Schritt c) ein Faservlies gebildet wird, welches in einem oder mehreren weiteren Verfahrensschritt(en) gepresst und/oder getrocknet wird.

3. Verfahren gemäß einem der Ansprüche 1 oder 2, **dadurch gekennzeichnet, dass** als Faserstoff mindestens ein Faserstoff eingesetzt wird ausgewählt aus der Gruppe bestehend aus Sulfatzellstoff (SA), Sulfathalbzellstoff, Sulfitzellstoff (SI), Holzschliff (HS), Druckschliff (PGW), Refiner Holzstoff (RMP), Thermomechanischem Holzstoff (TMP), Thermomechanischem Holzstoff mit chemischer Vorbehandlung (CTMP), Thermomechanischem Holzstoff mit Natronlauge/Peroxid-Vorbehandlung (BCTMP), Altpapier (AP) und deinktem Altpapier (DIP).

4. Verfahren gemäß einem der Ansprüche 1 bis 3, **dadurch gekennzeichnet, dass** die wässrige Zusammensetzung mindestens einen Faserstoff enthält, der alkalisch oxidativ gebleicht wurde.

5. Verfahren gemäß einem der Ansprüche 1 bis 4, **dadurch gekennzeichnet, dass** als Faserstoff mindestens einen Sekundärfaserstoff eingesetzt wird.

6. Verfahren gemäß einem der Ansprüche 1 bis 5, **dadurch gekennzeichnet, dass** die wässrige Zusammensetzung enthaltend mindestens einen Faserstoff eine Stoffdichte von 0,01 bis 5 % aufweist.

7. Verfahren gemäß einem der Ansprüche 1 bis 6, **dadurch gekennzeichnet, dass** die wässrige Zusammensetzung zusätzlich mindestens ein weiteres Additiv enthält ausgewählt aus der Gruppe bestehend aus Aluminiumsulfat, Aluminiumnitrat, Polyaluminiumchlorid (PAC), Aluminiumhydroxidchlorid, organischem Fällungsmittel, Biozid, Entlüfter, Entschäumer, Dispergiermittel, Adsorbiermittel, Fixiermittel, Retentionshilfsmittel, Entwässerungsbeschleuniger, Farbstoff, optischem Aufheller, Masseleimungsmittel, Nassfestmittel, Trockenverfestiger und internal wet web strength polymer (IWWS).

8. Verfahren gemäß einem der Ansprüche 1 bis 7, **dadurch gekennzeichnet, dass** die wässrige Zusammensetzung zusätzlich mindestens einen anorganischen Füllstoff enthält ausgewählt aus der Gruppe bestehend aus gemahlenem Kalziumkarbonat (GCC), gefälltem Kalziumkarbonat (PCC), Kaolin, Titandioxid und Bariumsulfat.

9. Verfahren gemäß einem der Ansprüche 1 bis 8, **dadurch gekennzeichnet, dass** der pH-Wert der wässrigen Zusammensetzung enthaltend mindestens einen Faserstoff auf einen Wert im Bereich von 4 bis 11 eingestellt wird.

10. Verfahren gemäß einem der Ansprüche 1 bis 9, **dadurch gekennzeichnet, dass** die Zugabe von Methansulfonsäure zu der wässrigen Zusammensetzung enthaltend mindestens einen Faserstoff im Konstantteil einer Papiermaschine erfolgt.

11. Verfahren gemäß einem der Ansprüche 1 bis 10, **dadurch gekennzeichnet, dass** das Papiererzeugnis ausgewählt ist aus graphischem Papier, Bürokommunikationspapier, Verpackungspapier, Karton, Pappe, Hygienepapier und Spezialpapier.

12. Verfahren gemäß einem der Ansprüche 1 bis 11, **dadurch gekennzeichnet, dass** das Papiererzeugnis ein Verpackungsmaterial für den Lebensmittelbereich ist.

13. Verwendung von Methansulfonsäure bei der Herstellung eines Papiererzeugnisses, wobei die Verwendung von Methansulfonsäure das Einstellen des pH-Wertes einer wässrigen Zusammensetzung enthaltend mindestens einen Faserstoff umfasst.

14. Verwendung gemäß Anspruch 13, **dadurch gekennzeichnet, dass** die Verwendung von Methansulfonsäure das Einstellen des pH-Wertes einer wässrigen Zusammensetzung enthaltend mindestens einen Faserstoff im Konstantteil einer Papier- und/oder Kartonmaschine umfasst.

## Claims

1. A process for manufacturing a papery article comprising the steps of:
a) providing an aqueous composition comprising at least one fiber stock;
b) adding methanesulfonic acid to the aqueous composition comprising at least one fiber stock to adjust the pH;
c) draining the aqueous composition comprising at least one fiber stock.

2. The process according to claim 1 wherein the step of draining the aqueous composition (step c) results in the formation of a fibrous web which is pressed and/or dried in one or more further process steps.

3. The process according to either of claims 1 and 2 wherein the fiber stock used is at least one fiber stock selected from the group consisting of sulfate pulp (SA), sulfate semi-pulp, sulfite pulp (SI), groundwood (HS), pressurized groundwood (PGW), refiner mechanical pulp (RMP), thermomechanical pulp (TMP), chemical thermomechanical pulp (CTMP), thermomechanical pulp with caustic/peroxide pretreatment (BCTMP), waste paper (AP) and deinked waste pulp (DIP).

4. The process according to any one of claims 1 to 3 wherein the aqueous composition comprises at least one fiber stock which has been alkali-oxidatively bleached.

5. The process according to any one of claims 1 to 4 wherein at least one secondary fiber stock is used.

6. The process according to any one of claims 1 to 5 wherein the aqueous composition comprising at least one fiber stock has a stock density in the range from 0.01 to 5%.

7. The process according to any one of claims 1 to 6 wherein the aqueous composition additionally comprises at least one further additive selected from the group consisting of aluminum sulfate, aluminum nitrate, polyaluminum chloride (PAC), aluminum hydroxide chloride, organic precipitant, biocide, deaerator, defoamer, dispersant, adsorbent, fixative, retention aid, drainage accelerant, dye, optical brightener, internal sizing agent, wet strength agent, dry strength enhancer and internal wet web strength polymer (IWWS).

8. The process according to any one of claims 1 to 7 wherein the aqueous composition additionally comprises at least one inorganic filler selected from the group consisting of ground calcium carbonate (GCC), precipitated calcium carbonate (PCC), kaolin, titanium dioxide and barium sulfate.

9. The process according to any one of claims 1 to 8 wherein the pH of the aqueous composition comprising at least one fiber stock is adjusted to a value in the range from 4 to 11.

10. The process according to any one of claims 1 to 9 wherein the step of adding methanesulfonic acid to the aqueous composition comprising at least one fiber stock takes place in a paper machine approach flow.

11. The process according to any one of claims 1 to 10 wherein the papery article is selected from graphic paper, office communication paper, packaging paper, board, card, hygiene paper and specialty paper.

12. The process according to any one of claims 1 to 11 wherein the papery article is a packaging material for the food sector.

13. The use of methanesulfonic acid in the manufacture of a papery article wherein the use of methanesulfonic acid comprises adjusting the pH of an aqueous composition comprising at least one fiber stock.

14. The use according to claim 13 wherein the use of methanesulfonic acid comprises adjusting the pH of an aqueous composition comprising at least one fiber stock in a paper and/or board machine approach flow.

## Revendications

1. Procédé de fabrication d'un produit de type papier, comprenant les étapes suivantes:
a) préparation d'une composition aqueuse contenant au moins une matière fibreuse;
b) ajout d'acide méthanesulfonique à la composition aqueuse contenant au moins une matière fibreuse pour le réglage du pH;
c) essorage de la composition aqueuse contenant au moins une matière fibreuse.

2. Procédé selon la revendication 1, **caractérisé en ce que**, lors de l'essorage de la composition aqueuse (étape c), on forme un non-tissé fibreux, que l'on presse et/ou que l'on sèche dans une ou plusieurs autre(s) étape(s) du procédé.

3. Procédé selon une des revendications 1 ou 2, **caractérisé en ce que** l'on utilise comme matière fibreuse au moins une matière fibreuse sélectionnée dans le groupe composé de cellulose sulfatée (SA), hémicellulose sulfatée, cellulose sulfitée (SI), pâte de bois (HS), pâte comprimée (PGW), pâte mécanique de raffineur (RMP), pâte de bois thermomécanique (TMP), pâte de bois thermomécanique avec pré-traitement chimique (CTMP), pâte de bois thermomécanique avec prétraitement par lessive alcaline/peroxyde (BCTMP), vieux papiers (AP) et vieux papiers désencrés (DIP).

4. Procédé selon l'une quelconque des revendications 1 à 3, **caractérisé en ce que** la composition aqueuse contient au moins une matière fibreuse, qui a été blanchie par oxydation en milieu alcalin.

5. Procédé selon l'une quelconque des revendications 1 à 4, **caractérisé en ce que** l'on utilise comme matière fibreuse au moins une matière fibreuse secondaire.

6. Procédé selon l'une quelconque des revendications 1 à 5, **caractérisé en ce que** la composition aqueuse contenant au moins une matière fibreuse présente une consistance de 0,01 à 5 %.

7. Procédé selon l'une quelconque des revendications 1 à 6, **caractérisé en ce que** la composition aqueuse contient en outre au moins un autre additif, sélectionné dans le groupe composé de sulfate d'aluminium, nitrate d'aluminium, polychlorure d'aluminium (PAC), hydroxychlorure d'aluminium, précipitant organique, biocide, agent de désaération, agent anti-mousse, agent de dispersion, agent adsorbant, agent de fixation, agent de rétention, accélérateur d'essorage, colorant, éclaircissant optique, agent de collage dans la masse, agent résistant à l'humidité, agent consolidant à sec et polymère internal wet web strength (IWWS).

8. Procédé selon l'une quelconque des revendications 1 à 7, **caractérisé en ce que** la composition aqueuse contient en outre au moins une matière de charge inorganique, sélectionnée dans le groupe composé de carbonate de calcium broyé (GCC), carbonate de calcium précipité (PCC), kaolin, dioxyde de titane et sulfate de baryum.

9. Procédé selon l'une quelconque des revendications 1 à 8, **caractérisé en ce que** l'on règle la valeur du pH de la composition aqueuse contenant au moins une matière fibreuse à une valeur située dans la plage de 4 à 11.

10. Procédé selon l'une quelconque des revendications 1 à 9, **caractérisé en ce que** l'on effectue l'ajout d'acide méthanesulfonique à la composition aqueuse contenant au moins une matière fibreuse dans la partie constante d'une machine à papier.

11. Procédé selon l'une quelconque des revendications 1 à 10, **caractérisé en ce que** le produit de type papier est sélectionné parmi le papier graphique, le papier de communication de bureau, le papier d'emballage, le carton d'emballage, le carton, le papier hygiénique et le papier spécial.

12. Procédé selon l'une quelconque des revendications 1 à 11, **caractérisé en ce que** le produit de type papier est un matériau d'emballage pour le secteur des denrées alimentaires.

13. Utilisation d'acide méthanesulfonique lors de la fabrication d'un produit de type papier, dans laquelle l'utilisation d'acide méthanesulfonique comprend le réglage du pH d'une composition aqueuse contenant au moins une matière fibreuse.

14. Utilisation selon la revendication 13, **caractérisée en ce que** l'utilisation d'acide méthanesulfonique comprend le réglage du pH d'une composition aqueuse contenant au moins une matière fibreuse dans la partie constante d'une machine à papier et/ou à carton.
